# EUROPÄISCHE PATENTSCHRIFT

(11) **EP 2 971 198 B1**
(45) Veröffentlichungstag und Bekanntmachung des Hinweises auf die Patenterteilung: **05.10.2016**
(21) Anmeldenummer: 15709087.9
(22) Anmeldetag: 11.02.2015
(51) Int. Cl.: C22C 5/04, A44C 27/00

(54) **EDELMETALL-LEGIERUNG ZUR VERWENDUNG IN DER SCHMUCK- UND UHRENINDUSTRIE**
PRECIOUS METAL ALLOY FOR USE IN THE JEWELLERY AND WATCHMAKING INDUSTRY
ALLIAGE DE MÉTAUX PRÉCIEUX DESTINÉ À ÊTRE UTILISÉ EN BIJOUTERIE ET HORLOGERIE

(30) Priorität: 11.02.2014 DE 102014001718; 11.02.2014 DE 202014001179 U
(43) Veröffentlichungstag der Anmeldung: 20.01.2016
(73) Patentinhaber: C. Hafner GmbH + Co. KG, 71299 Wimsheim (DE)
(72) Erfinder: SCHENZEL, Heinz-Günter, 71299 Wimsheim (DE); LAAG, Thomas, 71299 Wimsheim (DE)
(74) Vertreter: Leitner, Waldemar
(86) Internationale Anmeldenummer: PCT/EP2015/000291
(87) Internationale Veröffentlichungsnummer: WO 2015/120978

(56) Entgegenhaltungen:
- EP-A1- 1 548 135
- DE-B- 1 080 785
- DE-B- 1 086 442
- DE-U1-202012 007 239
- GB-A- 2 051 128
- US-A- 2 303 402

## Beschreibung

Die Erfindung betrifft eine Verwendung einer Edelmetall-Legierung, enthaltend Palladium und Rhodium, für Artikel der Schmuck- und Uhrenindustrie.

In der Schmuck- und Uhrenindustrie ist eine besonders weiße Metallfarbe einer Edelmetall-Legierung gewünscht, da hierdurch der Glanz von Steinen, insbesondere von Edelsteinen wie Diamanten, welche ein aus dieser Edelmetall-Legierung hergestelltes Schmuckstück aufweist, in besonders guter Weise unterstützt wird. Weißgold wird daher sehr häufig mit einer galvanischen Rhodiumschicht überzogen, um die weniger weiße Farbe von Weißgold oder einer Weißgold-Legierung, die zur Herstellung des Schmuckstücks verwendet wird, zu verbessern. Rhodium ist bekanntermaßen das Edelmetall mit der besten weißen Farbe. Eine derartige Vorgangsweise ist z. B. in der DE 10 2008 050 135 und in der DE 10 2010 026 930 beschrieben. Nachteilig daran ist aber nicht nur, dass bei der Herstellung des Schmuckstücks aus Weißgold oder einer Weißgold-Legierung ein zusätzlicher Arbeitsgang - die galvanische Rhodinierung dieses Schmuckstücks - durchgeführt werden muss. Wesentlicher ist für einen Käufer eines derartig gefertigten Schmuckstücks, dass galvanisch aufgebrachte Rhodiumschichten beim Gebrauch des Schmuckstücks einem natürlichen Verschleiß unterworfen sind, so dass nach einer gewissen Tragezeit die Rhodium-Beschichtung des Schmuckstücks erneuert werden muss, da durch deren Abnutzung die weniger weiße Farbe des Grundmaterials des Schmuckstücks, also der Weißgold-Legierung, sichtbar geworden ist.

Ein Schmuckstück aus Rhodium oder einer Rhodium-Legierung als massive Legierung herzustellen ist unpraktikabel, da Rhodium sehr spröde und daher für die Herstellung von Schmuckstücken wie Schmuck, Juwelierwaren, Uhrengehäusen, Schreibgeräten, etc. nicht oder zumindest nicht in hinreichendem Maße geeignet Platin sowie hochlegierte Platinlegierungen wie z.B. eine Legierung mit 95 Gew.% Platin besitzen für die meisten in der Schmuck- und Uhrenindustrie auftretenden Anwendungen eine hinreichend weiße Farbe und werden allgemein als besonders wertig angesehen, da Platin das Edelmetall mit dem höchsten Metallpreis Palladium ist ein weißes Edelmetall mit den niedrigsten Reflektionsgrad von Licht und wirkt deshalb grau im Vergleich zu Platin-Legierungen. Aus diesem Grund wird Palladium zur Zeit nur für ausgewählte Anwendungen in der Schmuck- und Uhrenindustrie eingesetzt, bei denen es auf eine "ideal-weiße" Farbe eines aus Palladium oder einer Palladium-Legierung hergestellten Produkts nicht oder nicht primär ankommt, verwendet. Palladium besitzt gegenüber Platin nicht nur den Vorteil, dass es etwa 40 % leichter ist als dieses Edelmetall. Vielmehr ist der Metallpreis von Palladium deutlich geringer als der von Platin. Die beiden vorgenannten Vorteile lassen sich aber aufgrund der vorstehend beschriebenen nachteiligen Farbe - Palladium wirkt grau - nur unzureichend in der Schmuck- und Uhrenindustrie nutzen.

Aus der DE 1 086 442 B ist die Verwendung einer Palladium-Rhodium-Legierung als Werkstoff für Spinndüsen bekannt. Die hierzu verwendete Legierung weist 25 % bis 50 %, insbesondere 25 % bis 42 % Rhodium und als Rest Palladium auf. Bis zu 15 %, vorzugsweise bis zu 10 % und insbesondere weniger als 5 % des Palladiums kann hierbei durch andere Platinmetalle, Gold, Silber, Eisen. Kobalt, Nickel, Kupfer und/oder Mangan ersetzt werden, wobei der Gehalt an Unedelmetallen nicht mehr als 3 % betragen soll, mit der Maßgabe, dass bis zu einem Rhodiumgehalt von 30 % der Iridiumgehalt < 7 % ist. Die Eigenschaften, welche die vorgenannten Legierungen zur Verwendung als Werkstoff für Spinndüsen auszeichnen sind, dass diese Legierungen, auch im vergütenden Zustand, noch eine gewisse Dehnung besitzen, sodass die Gefahr der Rissbildung durch Versprödung weitgehend ausgeschaltet ist.

Aus der DE 1 080 785 B ist die Verwendung einer Palladium-Rhodium-Legierung als Werkstoff für elektrische Kontakte und Potentiometer bekannt. Die hier zu verwendende Legierung besteht aus 5 % bis 45 %, vorzugsweise 15 % bis 40 % Rhodium und als Rest Palladium. Die Legierung kann bis zu 15 %, vorzugsweise bis zu 5 % insgesamt eines oder mehrerer anderer Platinmetalle, Gold, Silber, Nickel, Kobalt oder Kupfer enthalten, mit der Maßgabe, dass bei Anwesenheit von Iridium der Iridiumgehalt weniger als 10 % beträgt. Die Eigenschaften, welche diese Legierungen besonders zur Herstellung von elektrischen Kontakten und Potentiometern auszuzeichnen sind, dass die Härte und Schließfestigkeit auch dann erhalten bleibt, wenn bei einer Kontaktgabe eine mechanische Beanspruchung auftritt. Außerdem sollen sich diese Legierungen mit hoher Gleichmäßigkeit herstellen lassen und einen stets gleich bleibenden Übergangswiderstand besitzen; ihre Verwendung ist nach den Angaben in der vorgenannten Druckschrift dann besondern vorteilhaft, wenn eine absolute Schaltsicherheit und gleichmäßige elektrische Verhältnisse, eine Konstanz des Ausgangswiderstandes an der Kontaktstelle und eine möglichst geringe Kontaktwanderung beim Öffnen der Kontaktstellen des daraus hergestellten elektrischen Kontakts oder des Potentiometers erforderlich ist.

Aus der EP 2 420 583 A2 der Anmelderin ist eine ideal-weiße, anlaufbeständige Edelmetall-Schmucklegierung bekannt, die Rhodium mit einem Gewichtsanteil von 40 Gewichtsprozent bis 70 Gewichtsprozent und Platin in einem Gewichtsanteil von 60 Gewichtsprozent bis 30 Gewichtsprozent aufweist, wobei sich der Gewichtsanteil von Platin und der Gewichtsanteil von Rhodium im Wesentlichen zu 100 Gewichtsprozent ergänzen. In der vorgenannten Druckschrift wird ebenfalls die Verwendung dieser Rhodium-Platin-Legierung zur Herstellung eines Schmuckstücks wie einer Uhr, Schmuck, einem Juwelierartikel oder einem Schreibgerät beschrieben.

Aus der EP 1 548 135 A1 ist eine Legierung zum Einsatz im Hochtemperaturbereich bekannt, insbesondere für Gasturbinen, Flugzeugantriebe und für Vorrichtungen zur Energieerzeugung. Die darin beschriebene Legierung weist wenigstens 50 Atomprozent Rhodium und bis zu 49 Atomprozent eines ersten Materials, das aus wenigstens einem der Elemente Palladium, Platin, Iridium oder eine Kombination davon besteht, und zwischen 1 Atomprozent und 15 Atomprozent eines zweiten Materials, das aus den Elementen, Tungsten, Rhenium oder einer Kombinationen davon besteht, und bis zu 10 Atomprozent eines dritten Materials, welches aus Chrom oder Mischungen davon besteht, auf, wobei die Legierung eine A1 strukturierte Phase bei Temperaturen > 1000°C in einem Anteil von wenigstens 90 Volumenprozent besitzt.

Aus der DE 10 2004 024 026 A1 ist ein Katalysator zur N₂O-Zersetzung beim Ostwaldprozess bekannt, der einen Träger und eine darauf aufgebrachte Rhodium-, Rhodium/Palladium- oder Rhodiumoxid-Beschichtung besitzt.

Die DE 38 12 565 C1 beschreibt die Verwendung von angussfähigen Palladium-Legierungen in der Dentaltechnik. Die hierbei verwendeten Legierungen weisen 60 Gewichtsprozent bis 99,5 Gewichtsprozent Palladium, 0,5 Gewichtsprozent bis 40 Gewichtsprozent Iridium und 0 Gewichtsprozent bis 25 Gewichtsprozent Ruthenium und/oder Rhodium auf.

Es ist Aufgabe der vorliegenden Erfindung, eine Legierung auf der Basis von Palladium zur Verwendung in der Schmuck- und Uhrenindustrie zur Herstellung von Schmuckstücken wie Schmuck, Schmuckwaren, Juwelierwaren oder Schreibgeräten, sowie Uhren, Uhrengehäusen sowie Bestandteile der vorgenannten Waren bereitzustellen, die eine im Vergleich zu reinem oder hochlegiertem Palladium "weißer" Farbe besitzt.

Diese Aufgabe wird erfindungsgemäß durch die Verwendung einer Edelmetall-Legierung gelöst, welche vorsieht, dass die verwendete Edelmetall-Legierung Palladium in einem Anteil von 40-60 Gew.-% und Rhodium in einem Anteil von 40-60 Gew.-% aufweist, und dass die Edelmetall-Legierung vorzugsweise Gold, Platin, Ruthenium und/oder Iridium in einem Anteil zwischen mehr als 0 bis 10 Gew.-%, vorzugsweise in einem Anteil zwischen 2 Gew.-% und 5 Gew.-%, weiter vorzugsweise in einem Anteil von 3 Gew.-% aufweist, wobei dann durch die vorgenannten sekundären Legierungskomponenten der entsprechende Anteil von Rhodium und/oder Palladium ersetzt ist, und wobei sich die Anteile von Rhodium und Palladium sowie der vorzugsweise vorgesehenen vorgenannten sekundären Legierungskomponenten, von üblichen Verunreinigungen und Beimischungen, abgesehen zu 100 Gew.-% ergänzen.

Die vorstehend beschriebene Edelmetall-Legierung ist besonders zur Verwendung in der Schmuck- und Uhrenindustrie geeignet, da sie eine weiße Farbe besitzt, die mit derjenigen von Rhodium oder einer Rhodium-Beschichtung oder zumindest der von Platin oder Platin-Legierungen vergleichbar ist. Die Edelmetall-Legierung wirkt daher in vorteilhafter Art und Weise besonders hell und eignet sich folglich in besonderem Maße zur Herstellung von Schmuckstücken, insbesondere von Schmuckstücken, die Edelsteine wie Diamanten aufweisen. Da die erfindungsgemäße verwendete Edelmetall-Legierung - da sie metallurgisch hergestellt und nicht nur eine Beschichtung ist - diese Farbe selbst aufweist, ist es nicht mehr erforderlich, zur Herstellung von Schmuckstücken deren Farbe durch einen weiteren Behandlungsschritt, wie z. B. eine galvanische Rhodierung, zu verbessern.

Ein weiterer Vorteil der erfindungsgemäß verwendeten Edelmetall-Legierung ist, dass sie gewichtsmäßig deutlich leichter als eine Platin-Legierung gleicher oder vergleichbarer weißer Farbe ist, und dass sie deutlich kostengünstiger herzustellen ist als eine derartige Platin-Legierung, da - wie bereits vorstehend ausgeführt - der Metallpreis von Rhodium und Palladium deutlich geringer ist als derjenige von Platin.

Die erfindungsgemäße verwendete Edelmetall-Legierung weist eine Härte weich im Bereich von 180-200 HV auf und ist daher besonders gut zur Herstellung eines Schmuckstücks mittels einer Heißverformung geeignet. Sie besitzt eine Härte hart im Bereich von mehr als 250 HV, vorzugsweise mehr als 300 HV, und zeichnet sich deshalb durch eine gute Verschleißbeständigkeit auf. Aus der erfindungsgemäß verwendeten Edelmetall-Legierung hergestellte Schmuckstücke zeichnen sich daher dadurch aus, dass ihre Glanz-Oberfläche lange erhalten bleibt.

Eine vorteilhafte Weiterbildung der Erfindung sieht vor, dass die erfindungsgemäße verwendete Edelmetall-Legierung Palladium einen Gewichtsanteil von 47 bis 53 Gew.-% und Rhodium einen Gewichtsanteil von 53 bis 47 Gew.-% enthält, wobei sich die Anteile von Rhodium und Palladium sowie den vorgenannten Verunreinigungen und Beimischungen zu 100 Gew.-% ergänzen. Eine derartige Maßnahme besitzt den Vorteil einer noch weißeren Farbe der erfindungsgemäßen Edelmetall-Legierung.

Eine weitere vorteilhafte Weiterbildung der Erfindung sieht vor, dass die erfindungsgemäße verwendete Edelmetall-Legierung 50-52 Gew.-% Palladium und 50-48 Gew.-% Rhodium aufweist, wobei sich die vorgenannten Anteile von Palladium und Rhodium - von vorgenannten Verunreinigungen und Beimischungen abgesehen - zu 100 Gew.-% ergänzen.

Eine weitere vorteilhafte Weiterbildung der Erfindung sieht vor, dass die erfindungsgemäße verwendete Edelmetall-Legierung 50 Gew.-% Palladium und 50 Gew.-% Rhodium aufweist, wobei sich diese beiden Anteile von Palladium und Rhodium - von vorgenannten Verunreinigungen und Beimischungen abgesehen - zu 100 Gew.-% ergänzen.

Eine weitere vorteilhafte Weiterbildung der Erfindung sieht vor, dass die erfindungsgemäße Edelmetall-Legierung 47-50 Gew.-% Palladium und 53-50 Gew.-% Rhodium aufweist, wobei sich die Anteile von Palladium und Rhodium - von vorgenannten Verunreinigungen und Beimischungen abgesehen - zu 100 Gew.-% ergänzen.

Eine weitere vorteilhafte Weiterbildung der Erfindung sieht vor, dass die erfindungsgemäße Legierung Gold, Platin, Ruthenium und/oder Iridium in einem Anteil von zusammen von mehr als Null und maximal 10 Gew.-%, vorzugsweise 2 Gew.% bis 5 Gew.%, weiter vorzugsweise 3 Gew.% aufweist, wobei sich die Anteile von Rhodium und Palladium sowie der vorgenannten sekundären Legierungskomponenten zu 100 Gew.-% ergänzen und die sekundären Legierungskomponenten vorzugsweise den entsprechenden Anteil von Rhodium ersetzen.

Weitere Vorteile und Weiterbildungen der Erfindung sind Gegenstand der Unteransprüche.

Weitere Einzelheiten und Vorteile der Erfindung sind den Ausführungsbeispielen zu entnehmen, die im Folgenden beschrieben werden.

Das erste Ausführungsbeispiel der beschriebenen Edelmetall-Legierung weist 40-60 Gew.-% Palladium und 60-40 Gew.-% Rhodium auf, wobei sich die vorgenannten Anteile von Palladium und Rhodium zu 100 Gew.-% ergänzen, wenn man von den üblichen Verunreinigungen und Beimischungen dieser Metalle absieht. Es bedarf für den Fachmann keiner Erläuterungen, dass die vorstehend genannten Gewichtsanteile sowie auch die Gewichtsanteile der nachfolgenden Ausführungsbeispiele so zu verstehen sind, dass diese die bei einem metallurgischen Herstellungsprozess auftretenden üblichen Toleranzen einschließen.

Die beschriebene Edelmetall-Legierung weist einen Yellowness-Index Yl im Bereich von 9 bis 10 auf. Ein derartiger Yellowness-Index Yl von unter 10 ist für derartige Edelmetall-Legierung en als sehr niedrig anzusehen und wird in der Regel nur von Rhodium selbst oder einer Rhodium-Platin-Legierung erreicht.

Der Helligkeitswert (L*-Wert) der beschriebenen Legierung liegt im Bereich zwischen 86 und 88, was überraschend ist, da der L*-Wert deutlich höher als bei den reinen Edelmetallen Palladium bzw. Rhodium ist: Rhodium weist einen L*-Wert von 83,8 und Palladium einen von 81,1 auf. Die beschriebene Edelmetall-Legierung wirkt daher in vorteilhafter Art und Weise sehr hell, weist also eine sehr weiße Farbe auf, die auf dem Niveau von Platin-Legierung mit 95 Gew.-% Platin liegt. Die beschriebene Edelmetall-Legierung ist daher visuell kaum von Rhodium, einer galvanisch auf einem Grundmaterial aufgebrachten Rhodiumschicht, einer Rhodium-Platin-Legierung zu unterscheiden oder zumindest von Platin oder einer Platin-Legierung mit 95 Gew.% Platin, ist aber in vorteilhafter Art und Weise kostengünstiger herzustellen.

Die vorstehend aufgeführten Werte wurden durch Messungen und den durch die DIN 5033 definierten Standard-Bedingungen ermittelt. Die weiteren Werte des L* a* b*-Farbraums liegen für das beschriebene Ausführungsbeispiel im Bereich von 0,7<=a*<=0,9 und 3,5<=b*<=4.

Ein zweites Ausführungsbeispiel der Edelmetall-Legierung sieht vor, dass die Edelmetall-Legierung 53-47 Gew.-% Palladium und 47-53 Gew.-% Rhodium enthält, wobei sich die vorgenannten Anteile unter Berücksichtigung unvermeidbarer Verunreinigungen und Beimischungen sowie der entsprechenden metallologischen Toleranzgrenzen zu 100 Gew.-% ergänzen. Eine derartige Legierung besitzt einen L*-Wert im Bereich von 87,3 und einen Yellowness-Index Yl im Bereich von 9,7. Die Farbparameter a* und b* betragen ungefähr 0,8 bzw. 3,8.

Ein drittes Ausführungsbeispiel der Edelmetall-Legierung sieht vor, dass die Edelmetall-Legierung 52-50 Gew.-% Palladium und 48-50 Gew.-% Rhodium enthält, wobei sich die Anteile von Palladium und Rhodium - von üblichen Beimischungen und Verunreinigungen sowie Legierungstoleranzen abgesehen - zu 100 Gew.-% ergänzen. Eine derartige Legierung besitzt einen Yellowness-Index Yl von 9,8, einen L*-Wert von 87,3. Die Farbparameter a* und b* betragen 0,8 bzw. 3,8.

Ein viertes Ausführungsbeispiel der Edelmetall-Legierung sieht vor, dass diese 50 Gew.-% Palladium und 50 Gew.-% Rhodium enthält, wobei sich die Anteile von Palladium und Rhodium - von üblichen Beimischungen und Verunreinigungen sowie Legierungstoleranzen abgesehen - zu 100 Gew.-% ergänzen. Eine derartige Legierung weist einen Yellowness-Index Yl im Bereich von 9,8 auf. Die Helligkeit L* liegt im Bereich von 87,3 und die Farbparameter a* und b* betragen 0,8 bzw. 3,8.

Ein fünftes Ausführungsbeispiel der Edelmetall-Legierung sieht vor, dass die Edelmetall-Legierung 47-50 Gew.-% Palladium und 53-50 Gew.-% Rhodium enthält, wobei sich die Anteile von Rhodium und Palladium - von üblichen Beimischungen und Verunreinigungen sowie Legierungstoleranzen abgesehen - zu 100 Gew.-% ergänzen. Eine derartige Edelmetall-Legierung weist einen Yellowness-Index Yl im Bereich von 9,8 auf. Die Helligkeit L* liegt im Bereich von 87,4 und die Farbparameter a* und b* betragen 0,9 bzw. 3,7.

Ein sechstes Ausführungsbeispiel der Edelmetall-Legierung sieht vor, dass die Edelmetall-Legierung 40 Gew.-% Palladium und 60 Gew.-% Rhodium enthält, wobei sich die Anteile von Rhodium und Palladium - von üblichen Beimischungen und Verunreinigungen sowie Legierungstoleranzen abgesehen - zu 100 Gew.-% ergänzen. Eine derartige Legierung weist einen Yellowness-Index Yl im Bereich von 9,0 auf. Die Helligkeit L* liegt im Bereich von 87,1 und die Farbparameter a* und b* betragen 0,8 bzw. 3,5.

Bevorzugt unter den vorgenannten Edelmetall-Legierung en wird diejenige des vierten Ausführungsbeispiels, also eine Legierung, die einen Gewichtsanteil von 50 Gew.-% Palladium und 50 Gew.-% Rhodium besitzt. Wie sich aus den vorstehend ausgeführten Farbparametern ergibt, weist diese einen Gelb-Blau-Wert b* von 3,8 auf, der in der Nähe des arithmetischen Mittels der entsprechenden b*-Werte von Rhodium (b* = 2,8) und Palladium (b* = 6,0) liegt. Der Grün-Rot-Wert a* der Legierung des vierten Ausführungsbeispiels ist etwas höher als das arithmetische Mittel der primären Legierungskomponenten dieser Legierung; Rhodium besitzt einen a*-Wert von a* = 0,6 und Palladium einen solchen von a* = 0,4. Der Grün-Rot-Wert a* der Legierung des vierten Ausführungsbeispiels beträgt ca. 0,8, ist aber im Wesentlichen immer noch in der Nähe von Null und daher immer noch vernachlässigbar.

Überraschenderweise hat sich gezeigt, dass der Helligkeits-Wert L* der beschriebenen Legierungen, insbesondere der Legierung des vierten Ausführungsbeispiels mit L* = 87,3 deutlich höher als derjenige der reinen Materialien ist. Palladium besitzt eine Helligkeit L* von 81,1 und einen Yellowness-Index Yl von 13,6.

Die entsprechenden Werte von Rhodium lauten L* = 83,8 und Yl = 6,8. Der L*-Wert der Legierung des vierten Ausführungsbeispiels ist mit L* = 87,3 auf dem Niveau einer 95 % Platin-Legierung, wodurch diese Legierung sehr hell wirkt, was sich auch aus dem Yellowness-Index von Yl = 9,8 ergibt. Dadurch ist insbesondere die Edelmetall-Legierung gemäß dem vierten Ausführungsbeispiel kaum von Rhodium, einer galvanischen Rhodiumschicht, einer Rhodium-Platin-Legierung oder zumindest von Platin oder einer hochlegierten Platin-Legierung wie Pt 950 visuell zu unterscheiden.

Es wird bevorzugt, dass die vorstehend beschriebenen Edelmetall-Legierungen Gold, Platin, Ruthenium und/oder Iridium in einem Anteil von mehr als 0 Gew.-% und maximal 10 Gew.-% als sekundäre Legierungskomponenten beigefügt wird, wobei sich die Anteile von Rhodium und Palladium sowie diejenigen der sekundären Legierungskomponenten zu 100 Gew.-% ergänzen, wenn man von üblichen Beimischungen und Verunreinigungen sowie Legierungstoleranzen absieht. Eine derartige Maßnahme besitzt den Vorteil, dass das Gußgefüge einer derartig ausgebildeten Edelmetall-Legierung eine feinere Gefügestruktur besitzt.

Bei der Herstellung der vorgenannten Gold, Platin, Ruthenium und/oder Rhodium enthaltenen Edelmetall-Legierung aus einer Legierung gemäß einem der ersten fünf Ausführungsbeispiele ist vorzugsweise vorgesehen, dass der entsprechende Anteil von Rhodium durch den zu diesen Legierungen hinzugefügten Anteil der vorgenannten sekundären Legierungskomponenten ersetzt wird. Es ist aber auch möglich, dass nicht Rhodium, sondern Palladium ersetzt wird. Genauso ist eine Kombination der beiden vorgenannten Maßnahmen, nämlich, dass durch die vorgenannten sekundären Legierungskomponenten die entsprechenden Anteile von Rhodium und Palladium ersetzt werden, möglich.

Überraschenderweise hat sich gezeigt, dass die beschriebenen Edelmetall-Legierungen sehr gut für den Schmuckguß nach dem Wachsausschmelzverfahren geeignet sind, wobei übliche Anlagen und Einbettmassen für das Gießen von Edelmetall-Legierungen verwendet werden können. Die aus den beschriebenen Legierungen hergestellten Gußteile haben im Wesentlichen keine oder nur eine geringe Porosität. Sie weisen eine Härte im Bereich von 180-200 HV auf. Diese große Gußhärte besitzt den Vorteil, dass zur Herstellung von Schmuckstücken fertige Formen gegossen werden können und deren Härte nicht von einer Vielzahl von Anwendungen nicht nachträglich durch Verformung verbessert werden muss.

Ein weiterer Vorteil der beschriebenen Edelmetall-Legierungen ist, dass Oberflächenfehler durch Reaktionen mit einer Einbettmasse praktisch nicht beobachtet wurden. Die unerwartet geringe Erstarrungsschrumpfung der beschriebenen Edelmetall-Legierungen im Vergleich zu anderen Schmuckwerkstoffen wie Platin 950 oder Weißgold 750 vermindert die Gefahr einer Schrumpfungsporosität, welche ein Hauptproblem beim Schmuckgießen darstellt.

Ein weiterer Vorteil der beschriebenen Edelmetall-Legierungen ist, dass Gas- und/oder Einbettmassenreaktionen fast ausgeschlossen sind, da sowohl Rhodium als auch Palladium eine hohe chemische Beständigkeit aufweisen. Dies bedingt auch, dass ein Wiedervergießen von Resten der beschriebenen Edelmetall- Edelmetall-Legierungen ohne größere Schwierigkeiten durchführbar ist, da diese beschriebenen Edelmetall-Legierungen nicht durch chemische Reaktionen beim Schmuckguß-Vorgang beeinträchtigt werden. Diese dadurch gegebene Wiederverwendbarkeit von Resten des Gießprozesses führt zu einer guten Materialausnutzung.

Ein weiterer Vorteil der beschriebenen Edelmetall-Legierungen besteht in Verbindung mit dem Schmuckgießen darin, dass durch einen derartigen Schmuckguß hergestellte Gußteile endabmessungsnahe Ausmaße besitzen, was in Verbindung mit einer guten Wiedervergießbarkeit einen sparsamen Materialeinsatz mit sich bringt.

Die Gußhärten der beschriebenen Legierungen im Bereich von 180-200 HV, insbesondere von 190 HV, besitzt den Vorteil, dass diese Legierungen am besten mittels eines Heißverform-Prozesses bearbeitet werden können, wozu sich eine Temperatur oberhalb der Mischungslücke bei ca. 845 °C eignet. Besonders geeignet ist eine Temperatur von 1200-1300 °C. Der Vorteil ist, dass bei einer derartigen Temperatur noch ein Hämmern oder Walzen möglich ist, wobei Verformungen bis zu 10 % pro Formungsschritt möglich ist.

Nach der Heißverformung und einer dadurch erzielten Umwandlung des Gußgefüges ist auch eine Kaltverformung mit Maschinen, wie sie üblicherweise in der Edelmetallverarbeitung eingesetzt werden, möglich. Der lösungsgeglühte Zustand (Glühen bei 1000 °C und anschließendes Abschrecken) hat eine Härte von 130 HV bis 140 HV. Durch Kaltverformung können Härten größer als 250 HV, vorzugsweise größer als 300 HV erreicht werden. Die hohe Härte der beschriebenen Edelmetall-Legierungen sorgt für eine gute Verschleißbeständigkeit und bietet dadurch einen guten Erhalt einer Glanz-Oberfläche eines aus den beschriebenen Legierungen hergestellten Schmuckes wie eines Schmuckstückes, einer Uhr eines Uhrengehäuses, eines Schreibgeräts, von Juwelierwaren, Schmuckwaren oder dergleichen sowie von Bestandteilen der vorgenannten Artikel.

## Patentansprüche

1. Verwendung einer Edelmetall-Legierung, die Palladium und Rhodium enthält, zur Herstellung von Schmuckstücken wie Schmuck, Juwelierwaren, Schmuckwaren, Uhren und Uhrengehäusen und/oder Schreibgeräten und/oder eines Bestandteils davon, **dadurch gekennzeichnet, dass** die verwendete Edelmetall-Legierung Palladium in einem Anteil von 40-60 Gew.-% und Rhodium in einem Anteil von 40-60 Gew.-% aufweist, und dass die verwendete Edelmetall-Legierung vorzugsweise Gold, Platin, Ruthenium und/oder Iridium in einem Anteil zwischen mehr als 0 bis 10 Gew.-%, vorzugsweise in einem Anteil zwischen 2 Gew.-% und 5 Gew.-%, weiter vorzugsweise in einem Anteil von 3 Gew.-% aufweist, wobei dann durch die vorgenannten sekundären Legierungskomponenten der entsprechende Anteil von Rhodium und/oder Palladium ersetzt ist, und wobei sich die Anteile von Rhodium und Palladium sowie der vorzugsweise vorgesehenen vorgenannten sekundären Legierungskomponenten, von üblichen Verunreinigungen und Beimischungen abgesehen, zu 100 Gew.-% ergänzen.

2. Verwendung der Edelmetall-Legierung nach Anspruch 1, **dadurch gekennzeichnet, dass** die Edelmetall-Legierung Palladium in einem Anteil von 53-47 Gew.-% und Rhodium in einem Anteil von 47-53 Gew.-% aufweist.

3. Verwendung der Edelmetall-Legierung nach einer der vorangegangenen Ansprüche, **dadurch gekennzeichnet, dass** die Edelmetall-Legierung Palladium in einem Anteil von 52-50 Gew.-% und Rhodium in einem Anteil von 48-50 Gew.-% aufweist.

4. Verwendung der Edelmetall-Legierung nach einem der vorangegangenen Ansprüche, **dadurch gekennzeichnet, dass** die Edelmetall-Legierung Palladium in einem Anteil von 50 Gew.-% und Rhodium in einem Anteil von 50 Gew.-% aufweist.

5. Verwendung der Edelmetall-Legierung nach einem der vorangegangenen Ansprüche, **dadurch gekennzeichnet, dass** die Edelmetall-Legierung Palladium in einem Anteil von 47-50 Gew.-% und Rhodium in einem Anteil von 53-50 Gew.-% aufweist.

6. Verwendung der Edelmetall-Legierung nach einem der vorangegangenen Ansprüche, **dadurch gekennzeichnet, dass** die Edelmetall-Legierung Palladium in einem Anteil von 40 Gew.-% und Rhodium in einem Anteil von 60 Gew.-% aufweist.

7. Schmuckstück wie Schmuck, Juwelierware, Schmuckware, Uhr, Uhrengehäuse und/oder Schreibgerät sowie jeweils ein Bestandteil davon, **dadurch gekennzeichnet, dass** das Schmuckstück aus einer Edelmetall-Legierung hergestellt ist, die Palladium in einem Anteil von 40-60 Gew.-% und Rhodium in einem Anteil von 60-40 Gew.-% aufweist, und dass die verwendete Edelmetall-Legierung vorzugsweise Gold, Platin, Ruthenium und/oder Iridium in einem Anteil zwischen mehr als 0 und 10 Gew.-%-vorzugsweise in einem Anteil zwischen 2 Gew.-% und 5 Gew.-%, weiter vorzugsweise in einem Anteil von 3 Gew.-% aufweist, wobei dann durch die vorgenannten sekundären Legierungskomponenten der entsprechende Anteil von Rhodium und/oder Palladium ersetzt ist, und wobei sich die Anteile von Rhodium und Palladium sowie der vorzugsweise vorgesehenen vorgenannten sekundären Legierungskomponenten, von üblichen Verunreinigungen und Beimischungen abgesehen, zu 100 Gew.-% ergänzen.

8. Schmuckstück wie Schmuck, Juwelierware, Schmuckware, Uhr, Uhrengehäuse und/oder Schreibgerät sowie jeweils ein Bestandteil davon nach Anspruch 7, **dadurch gekennzeichnet, dass** die vorgenannten Waren und/oder jeweils ein Bestandteil davon aus einer massiven Legierung hergestellt ist.

## Claims

1. Use of a precious metal alloy, comprising palladium and rhodium, for manufacturing pieces like jewelry, jewelry articles, bijouterie, watches and watch cases and/or writing utensils and/or a component thereof, **characterized in that** the used precious metal alloy comprises palladium in an amount of 40-60% by weight and rhodium in an amount of 40-60% by weight, and that the used precious metal alloy preferably comprises gold, platinum, ruthenium and/or iridium in an amount between greater than 0 to 10% by weight, preferably in an amount between 2% by weight and 5% by weight, more preferably in an amount of 3% by weight, wherein by the aforementioned secondary alloy components the corresponding amount of rhodium and/or palladium is replaced, and wherein the amounts of rhodium and palladium as well as of the preferably provided aforementioned secondary alloy components complement, apart from usual admixtures and impurities, to 100% by weight.

2. Use of the precious metal alloy according to claim 1, **characterized in that** the precious metal alloy comprises palladium in an amount of 53-47% by weight and rhodium in an amount of 47-53% by weight.

3. Use of the precious metal alloy according to one of the preceding claims, **characterized in that** the precious metal alloy comprises palladium in an amount of 52-50% by weight and rhodium in an amount of 48-50% by weight.

4. Use of the precious metal alloy according to one of the preceding claims, **characterized in that** the precious metal alloy comprises palladium in an amount of 50% by weight and rhodium in an amount of 50% by weight.

5. Use of the precious metal alloy according to one of the preceding claims, **characterized in that** the precious metal alloy comprises palladium in an amount of 47-50% by weight and rhodium in an amount of 53-50% by weight.

6. Use of the precious metal alloy according to one of the preceding claims, **characterized in that** the precious metal alloy comprises palladium in an amount of 40% by weight and rhodium in an amount of 60% by weight.

7. Article like jewelry, jewelry article, bijouterie, watch, watch case and/or writing utensil as well as a component thereof, **characterized in that** the article is made of a precious metal alloy comprising palladium in an amount of 40-60% by weight and rhodium in an amount of 60-40% by weight, and that the used precious metal alloy comprises preferably gold, platinum, ruthenium and/or iridium in an amount of between greater than 0 and 10% by weight - preferably in an amount between 2% by weight and 5% by weight, more preferably in an amount of 3% by weight, wherein by the aforementioned secondary alloy components the corresponding amount of rhodium and/or palladium is replaced, and wherein the amounts of rhodium and palladium as well as of the preferably provided aforementioned secondary alloy components complement, apart from usual admixtures and impurities, to 100% by weight.

8. Jewelry piece like jewelry, jewelry article, bijouterie, watch, watch case and/or writing utensil as well as a component thereof according to claim 7, **characterized in that** the aforementioned goods and/or a respective component thereof is manufactured from a solid alloy.

## Revendications

1. Utilisation d'un alliage de métaux précieux, qui contient du palladium et du rhodium, servant à fabriquer des pièces de bijouterie telles que des bijoux, des articles de joaillerie, des articles de bijouterie, des montres et des boîtiers de montre et/ou des instruments d'écriture et/ou un élément de ces derniers, **caractérisée en ce que** l'alliage de métaux précieux utilisé présente du palladium en une fraction de 40 -60 % en poids et du rhodium en une fraction de 40-60 % en poids, et **en ce que** l'alliage de métaux précieux utilisé présente de préférence de l'or, de la platine, du ruthénium et/ou de l'iridium en une fraction supérieure à 0 et allant jusqu'à 10 % en poids, de préférence en une fraction comprise entre 2 % en poids et 5 % en poids, de manière davantage préférée en une fraction de 3 % en poids, sachant que la fraction correspondante de rhodium et/ou de palladium est alors remplacée par les composants d'alliage secondaires précités, et sachant que les fractions de rhodium et de palladium ainsi que les fractions des composants d'alliage secondaires précités prévus de préférence, abstraction faite des impuretés et des mélanges, se complètent à 100 % en poids.

2. Utilisation de l'alliage de métaux précieux selon la revendication 1, **caractérisée en ce que** l'alliage de métaux précieux présente du palladium en une fraction de 53-47 % en poids et du rhodium en une fraction de 47-53 % en poids.

3. Utilisation de l'alliage de métaux précieux selon l'une quelconque des revendications précédentes, **caractérisée en ce que** l'alliage de métaux précieux présente du palladium en une fraction de 52-50 % en poids et du rhodium en une fraction de 48-50 % en poids.

4. Utilisation de l'alliage de métaux précieux selon l'une quelconque des revendications précédentes, **caractérisée en ce que** l'alliage de métaux précieux présente du palladium en une fraction de 50 % en poids et du rhodium en une fraction de 50 % en poids.

5. Utilisation de l'alliage de métaux précieux selon l'une quelconque des revendications précédentes, **caractérisée en ce que** l'alliage de métaux précieux présente du palladium en une fraction de 47-50 % en poids et du rhodium en une fraction de 53-50 % en poids.

6. Utilisation de l'alliage de métaux précieux selon l'une quelconque des revendications précédentes, **caractérisée en ce que** l'alliage de métaux précieux présente du palladium en une fraction de 40 % en poids et du rhodium en une fraction de 60 % en poids.

7. Pièce de bijouterie telle que bijou, article de joaillerie, article de bijouterie, montre et boîtier de montre et/ou instrument d'écriture ainsi qu'un élément de ces derniers, **caractérisée en ce que** la pièce de bijouterie est fabriquée à partir d'un alliage de métaux précieux, qui présente du palladium en une fraction de 40-60 % en poids et du rhodium en une fraction de 60-40 % en poids, et **en ce que** l'alliage de métaux précieux utilisé présente de préférence de l'or, de la platine, du ruthénium et/ou de l'iridium en une fraction supérieure à 0 et allant jusqu'à 10 % en poids, de préférence en une fraction comprise entre 2 % en poids et 5 % en poids, de manière davantage préférée en une fraction de 3 % en poids, sachant que la fraction correspondante de rhodium et/ou de palladium est alors remplacée par les composants d'alliage secondaires précités et sachant que les fractions de rhodium et de palladium ainsi que des composants d'alliage secondaires précités prévus de préférence, abstraction faite des impuretés et des mélanges, se complètent jusqu'à 100 % en poids.

8. Pièce de bijouterie telle que bijou, article de joaillerie, article de bijouterie, montre, boîtier de montre et/ou instrument d'écriture ainsi que respectivement un élément de ces derniers selon la revendication 7, **caractérisée en ce que** les articles précités et/ou respectivement un élément de ces derniers sont fabriqués à partir d'un alliage massif.
